# EUROPÄISCHE PATENTSCHRIFT

(11) **EP 0 057 385 B1**
(45) Veröffentlichungstag und Bekanntmachung des Hinweises auf die Patenterteilung: **27.08.1986**
(21) Anmeldenummer: 82100407.4
(22) Anmeldetag: 21.01.1982
(51) Int. Cl.: H05B 3/00

(54) **Verfahren zur direkten elektrischen Widerstandserwärmung von metallischen Werkstücken**
Method for the direct electrical resistance heating of metal workpieces
Procédé de chauffage électrique résistant direct de pièces métalliques

(30) Priorität: 02.02.1981 DD 227372
(43) Veröffentlichungstag der Anmeldung: 11.08.1982
(73) Patentinhaber: VEB Draht- und Seilwerk Rothenburg, DDR-4341 Rothenburg/Saale (DD)
(72) Erfinder: Petzold, Klaus-Michael, Dr. Ing., DDR-7010 Leipzig (DD); Werthmann, Gerald, Dipl.-Ing., DDR-4341 Rothenburg/Saale (DD); Mühe, Herbert, Dr., DDR-7240 Grimma (DD); Müller, Gregor, Dipl.-Phys., DDR-4090 Halle-Neustadt (DD); Schirmer, Werner, Prof.Dr.Ing., DDR-7022 Leipzig (DD); Lippmann, Roland, Dipl.-Ing., DDR-9061 Karl-Marx-Stadt (DD)
(74) Vertreter: Puchberger, Rolf, Dipl. Ing.

## Beschreibung

Die Erfindung betrifft ein Verfahren zur direkten elektrischen Widerstandserwärmung von metallischen Werkstücken, bei dem ausserdem in bestimmten Zeitabschnitten eine Temperaturbeeinflussung senkrecht zur Stromflussrichtung durch Energieangebote von aussen vorgenommen wird.

Bei der direkten elektrischen Widerstandserwärmung erfolgt die Erwärmung durch direkte Umsetzung von elektrischer Energie in Wärme im stromdurchflossenen Werkstück. Die Temperaturverteilung im erwärmten Werkstück hängt bekanntlich ab
- von der Stromstärke, der Dichte, der spezifischen Wärme und der spezifischen elektrischen Leitfähigkeit des jeweiligen Materials bezüglich der Umwandlung elektrischer Energie in Wärme und
- vom Wärmeleitungskoeffizient, der Wärmeübergangszahl, der Dichte und der spezifischen Wärme des jeweiligen Materials bezüglich der Abstrahlbedingungen der Wärme an die Umgebung.

Bisher wurde grundsätzlich die sich einstellende Oberflächentemperatur des Werkstückes zur Festlegung der elektrischen Parameter (Strom, Spannung) verwendet, ohne auf die Temperaturverteilung senkrecht zur Stromflussrichtung Rücksicht zu nehmen, die die Resultierende aus Erwärmungs- und Abstrahlbedingungen ist. Das trifft zu für alle bekannten Verfahren zur direkten elektrischen Widerstandserwärmung von metallischen Werkstücken (US-PS-1 704 036).

Im Resultat von Erwärmungs- und Abstrahlbedingungen stellt sich stets über dem Querschnitt eine ganz bestimmte Temperaturverteilung ein, die man als gegeben hinnimmt. Das ist zugleich der Nachteil des Standes der Technik, da bezüglich eines zu lösenden Erwärmungsproblems die sich einstellende Temperaturverteilung senkrecht zur Stromflussrichtung in der Mehrzahl aller Fälle nicht diejenige ist, die zur optimalen Problemlösung führt.

Ziel der Erfindung ist die Vermeidung der Mängel des Standes der Technik durch Anwendung eines Verfahrens, das die Einstellung gezielter Temperaturverteilungen in einem metallischen Werkstück senkrecht zur Stromflussrichtung ermöglicht.

Der Erfindung liegt die Aufgabe zugrunde, eine dem Endzweck optimal angepasste Temperaturverteilung senkrecht zur Stromflussrichtung bei direkter elektrischer Widerstandserwärmung metallischer Werkstücke zu erzeugen, wobei die Abhängigkeit des spezifischen elektrischen Widerstandes von der Temperatur zur Beeinflussung der Temperaturverteilung genutzt wird.

Erfindungsgemäss wird die Aufgabe dadurch gelöst, dass definierte Energieangebote so kurzzeitig auf das metallische Werkstück einwirken, dass innerhalb dieser Zeitabschnitte der zusätzlichen Energieangebote von aussen kein Temperaturausgleich über den Querschnitt des Werkstükkes stattfindet, wodurch sich die Temperaturverteilung im Werkstück senkrecht zur Stromflussrichtung ungleichmässig einstellt.

In weiterer Ausbildung der Erfindung ist es möglich, dass die Zeitabschnitte der zusätzlichen Energieangebote von aussen vor der Einleitung der Widerstandserwärmung des Werkstückes liegen. Diese Zeitabschnitte der zusätzlichen Temperaturbeeinflussung können aber auch innerhalb der Zeitabschnitte der direkten elektrischen Widerstandserwärmung des Werkstücks oder vor und innerhalb der Zeitabschnitte der Widerstandserwärmung liegen. Die zusätzlichen Energieangebote sind nach der Erfindung durch Temperaturzuführung und/oder Temperaturabführung gegeben.

### Beispiel:

Die Erfindung soll an einem Beispiel näher erläutert werden:
Ein Stahldraht M 45,0 4 mm und 500 mm Länge, mit einer Ausgangstemperatur von beispielsweise 0°C wird durch Anlegen zweier Kontakte direkt elektrisch widerstandserwärmt.

Vor Beginn der Stromerwärmung wird durch eine äussere Erwärmungsvorrichtung in Form eines zylindrischen, elektrisch beheizten Hochleistungsofens die Oberflächentemperatur bis in eine Tiefe von 0,5 mm auf 200°C erwärmt. Nach Einschalten der Stromversorgungseinheit für die direkte elektrische Widerstandserwärmung mit einer Spannung von 40 V und einer Einwirkungszeit von 40 s ergibt sich eine Endtemperaturverteilung von 950 °C im ursprünglich wärmeunbeeinflussten Querschnitt und 720 °C in der wärmebeeinflussten Randzone.

## Patentansprüche

1. Verfahren zur direkten elektrischen Widerstandserwärmung von metallischen Werkstücken, bei dem ausserdem in bestimmten Zeitabschnitten eine Temperaturbeeinflussung senkrecht zur Stromflussrichtung durch Energieangebote von aussen vorgenommen wird, dadurch gekennzeichnet, dass definierte Energieangebote so kurzzeitig einwirken, dass innerhalb dieser Zeitabschnitte kein Temperaturausgleich über den Querschnitt des Werkstücks stattfindet und daher die Temperaturverteilung senkrecht zur Stromflussrichtung ungleichmässig ist.

2. Verfahren nach Anspruch 1, dadurch gekennzeichnet, dass die Zeitabschnitte vor der Einleitung der Widerstandserwärmung des Werkstücks liegen.

3. Verfahren nach Anspruch 1, dadurch gekennzeichnet, dass die Zeitabschnitte innerhalb der Zeitabschnitte der Widerstandserwärmung des Werkstücks liegen.

4. Verfahren nach Anspruch 1, dadurch gekennzeichnet, dass die Zeitabschnitte zusätzlicher Temperaturbeeinflussung sowohl vor als auch innerhalb der Zeitabschnitte der Widerstandserwärmung liegen.

5. Verfahren nach einem der Ansprüche 1 bis 4, dadurch gekennzeichnet, dass die Energieangebote durch Temperaturzu- und/oder-ableitung gegeben sind.

## Claims

1. A method for direct electric resistance heating of metallic workpieces where, in addition to this, a temperature influence perpendicularly to the direction of current flow is effected by energy offers from outside within specific periods, characterized in that defined energy offers act for such a short time that no temperature compensation takes place across the section of the workpiece within these periods and, consequently, the temperature distribution perpendicularly to the direction of current flow is non-uniform.

2. A method according to claim 1 characterized in that the periods are within the periods of resistance heating of the workpiece.

3. A method according to claim 1 characterized in that hte periods are within the periods of resistance heating of the workpiece.

4. A method according to claim 1 characterized in that the periods of additional temperature influence are both anterior to and within the periods of resistance heating.

5. A method according to one of claims 1 to 4 characterized in that the energy offers are given by temperature supply and/or dissipation.

## Revendications

1. Procédé de chauffage électrique direct par résistance de pièces métalliques, consistant en outre à exercer dans des périodes déterminées une influence thermique verticalement au sens de conduction du courant en apportant des énergies de l'extérieur, caractérisé en ce que des énergies définies offertes agissent pendant une durée si courte que dans ces périodes aucune compensation de température sur la section transversale de la pièce ne soit possible et que, par conséquent, la répartition thermique verticalement au sens de conduction du courant n'est pas uniforme.

2. Procédé selon la revendication 1, caractérisé en ce que les périodes de l'influence thermique supplémentaire se situent avant le commencement du chauffage par résistance de la pièce.

3. Procédé selon la revendication 1, caractérisé en ce que les périodes se situent dans les périodes du chauffage par résistance de la pièce.

4. Procédé selon la revendication 1, caractérisé en ce que les périodes de l'influence thermique supplémentaire se situent aussi bien avant que dans les durées du chauffage par résistance.

5. Procédé selon l'une des revendications 1 à 4, caractérisé en ce que les éngergies offertes sont données par l'apport et/ou l'évacuation de chaleur.
